# EUROPÄISCHE PATENTSCHRIFT

(11) **EP 0 762 475 B1**
(45) Veröffentlichungstag und Bekanntmachung des Hinweises auf die Patenterteilung: **03.11.1999**
(21) Anmeldenummer: 96112969.9
(22) Anmeldetag: 12.08.1996
(51) Int. Cl.: H01J 61/12, H01J 61/86

(54) **Metallhalogenid-Entladungslampe für Projektionszwecke**
Metal halide discharge lamp for projection purposes
Lampe à décharge aux halogénures métalliques utilisée à des fins de projection

(30) Priorität: 23.08.1995 DE 19530821; 22.12.1995 DE 19548518
(43) Veröffentlichungstag der Anmeldung: 12.03.1997
(73) Patentinhaber: Patent-Treuhand-Gesellschaft für elektrische Glühlampen mbH, 81543 München (DE)
(72) Erfinder: Genz, Andreas, Dr., 12159 Berlin (DE); Gölling, Hans-Werner, 10625 Berlin (DE); Dirks, Joachim, Dr., 13351 Berlin (DE); Barthelmes, Clemens, 13585 Berlin (DE)

(56) Entgegenhaltungen:
- EP-A- 0 169 510
- EP-A- 0 477 668
- DE-A- 4 310 539
- FR-A- 2 130 255
- FR-A- 2 130 502
- US-A- 3 748 520
- US-A- 4 074 166
- US-A- 4 672 267
- PATENT ABSTRACTS OF JAPAN vol. 3, no. 65 (M-061), 6.Juni 1979 & JP-A-54 039973 (TOSHIBA CORP), 28.März 1979,

## Beschreibung

Die Erfindung betrifft eine Metallhalogenid-Entladungslampe gemäß dem Oberbegriff des Anspruchs 1 bzw. dem Oberbegriff des Anspruchs 6.

Metallhalogenid-Entladungslampen dieser Art werden vorwiegend in optische Reflektoren oder sonstige optisch abbildende Systeme eingebaut. Ihr Einsatzgebiet ist beispielsweise die Projektions- oder Lichtleitertechnik u.a. für die Overhead-, Dia- und Kinoprojektion sowie besonders für die Videoprojektion bzw. für die Endoskopie und Boroskopie. Für gute Abbildungsergebnisse sind dementsprechend sehr kurze Lichtbögen (typische Bogenlängen von allenfalls wenigen mm) und höchste Leuchtdichten (im Mittel mehr als ca. 30 kcd/cm²) bei Farbtemperaturen von mehr als 4500 K und guter Farbwiedergabe erforderlich. Typische Leistungswerte liegen im Bereich zwischen ca. 100 W und 600 W. Außerdem kommt der zeitlichen Konstanz des Ortes des Entladungsbogens innerhalb des Lampengefäßes eine besondere Bedeutung zu. Bei Bogenunruhe wandert der Entladungsbogen nämlich stochastisch aus dem Fokus des Lampenreflektors und beeinträchtigt so die Qualität der optischen Abbildung.

Die FR-A-2130255 offenbart eine Metallhalogenid-Hochdruckentladungslampe mit einer Wandbelastung zwischen 10 und 100 W/cm² sowie einer spezifischen Bogenleistung zwischen 100 und 1000 W/cm. Das Entladungsgefäß enthält Cäsiumjodid und Bromide von Seltenerdmetallen, insbesondere von Dysprosium (Dy), Holmium (Ho) und Thulium (Tm). Ferner enthält das Entladungsgefäß einen das stöchiometrische Verhältnis der Verbindungen Brom/Seltenerdmetalle übersteigenden Bromüberschuß.

In der US-A-4074166 ist eine im UV(Ultraviolett)-Bereich strahlende Mitteldruck-Bogenlampe offenbart. Diese Lampe enthält neben einem Startgas, z.B. Argon, überwiegend Quecksilber sowie einen kleinen Zusatz metallisches Niob. Das Niob trägt zur Stabilisierung sognannter Plasmaoszillationen bei, die bei Bogenlängen größer 900 mm (36 inch) auftreten und zu vorzeitigem Lampenausfall führen.

In der WO 94/23441 ist eine Metallhalogenid-Entladungslampe für spezifische Bogenleistungen zwischen 60 und 140 W pro mm Bogenlänge mit einer Füllung offenbart, die neben Quecksilber (Hg) und einem Inertgas noch zusätzlich Halogenverbindungen der Elemente Cäsium (Cs), Dysprosium (Dy) und Tantal (Ta) enthält. Nachteilig ist, daß bei höheren als den angegebenen Bogenleistungen zunehmend Bogenunruhen auftreten.

Der Erfindung liegt die Aufgabe zugrunde, den genannten Nachteil zu beseitigen und eine Metallhalogenid-Entladungslampe zu schaffen, die eine Farbtemperatur von mehr als 4500 K - bei guter Farbwiedergabe - sowie eine auch bei sehr hohen spezifischen Bogenleistungen geringe Bogenunruhe aufweist.

Diese Aufgabe wird erfindungsgemäß durch die kennzeichnenden Merkmale des Anspruchs 1 gelöst. Weitere vorteilhafte Merkmale der Erfindung sind in den darauf gerichteten Unteransprüchen erläutert.

Eine weitere erfindungsgemäß Lösung dieser Aufgabe ist durch die Merkmale des Anspruchs 6 gekennzeichnet. Weitere vorteilhafte Merkmale dieser Lösung sind in den darauf gerichteten Unteransprüchen erläutert.

Wie Messungen gezeigt haben, läßt sich die eingangs formulierte Aufgabe auch mit einer Füllung lösen, die - im Unterschied zum zitierten Stand der Technik- auf Cs als Füllungskomponente verzichtet. Als überraschendes Ergebnis der Messungen ist durch den Zusatz von Niob (Nb) anstelle von Ta die Bogenunruhe - auch ohne Cs - selbst bei spezifischen Bogenleistungen von bis zu 200 W pro mm Bogenlänge noch gering. Durch den Verzicht auf Cs wird eine höhere Lichtausbeute erzielt.

Nach gegenwärtigem Stand der Erkenntnis wirkt das Nb unmittelbar im Elektrodenbereich auf den Bogenansatz. Ohne eine Festlegung auf irgendeine theoretische Erklärung zu beabsichtigen wird davon ausgegangen, daß das Nb mit dem Elektrodenmaterial eine Mischphase bildet, welche zur Bogenstabilität beiträgt.

Die Füllung des Entladungsgefäßes der erfindungsgemäßen Metallhalogenid-Entladungslampe besteht gemäß der ersten Lösung aus folgenden Füllungskomponenten: Nb, einem Seltenen Erdmetall (SE), bevorzugt Dy, Hg, einem Inertgas und einem oder mehreren Halogenen, vorzugsweise Jod (I) und/oder Brom (Br) zur Bildung von Metallhalogeniden.

Selbstverständlich kann Dy auch ganz oder teilweise durch ein anderes Element der Seltenen Erden mit vergleichbaren Eigenschaften in der Gasentladung ersetzt werden, z.B. durch Holmium (Ho).

Die typische Füllmenge pro cm³ Volumen des Entladungsgefäßes liegt für das Seltene Erdmetall (SE), insbesondere auch für Dy, im Bereich zwischen 0,3 µmol und 3 µmol sowie für Nb im Bereich zwischen 0,3 µmol und 3 µmol, bevorzugt im Bereich zwischen 1 µmol und 1,5 µmol. Der Fülldruck des als Zündgas dienenden Inertgases, beispielsweise Argon (Ar) oder Xenon (Xe), liegt typisch im Bereich zwischen ca. 20 kPa und 60 kPa. Die Füllmenge des Quecksilbers dient zur Einstellung der gewünschten Brennspannung der Lampe. Sie liegt typisch im Bereich zwischen ca. 5 mg und 15 mg pro mm Bogenlänge für Brennspannungen zwischen 30 V und 50 V.

In einer zweiten Lösung enthält das Entladungsgefäß zusätzlich bis zu ca. 3 µmol Cs pro cm³ Gefäßvolumen. Bevorzugt liegt die Füllmenge des Cs im Bereich zwischen 0,5 µmol und 2,5 µmol pro cm³ Gefäßvolumen.

Dieses Füllungssystem eignet sich insbesondere für höchste Anforderungen an die Bogenruhe und Lebensdauer der Lampe sowie insbesondere auch bei spezifischen Leistungsdichten von ca. 200 W und mehr pro mm Bogenlänge. Durch den Cs Zusatz gewinnt man nämlich einen weiteren Freiheitsgrad für das Lampendesign. Dieser Freiheitsgrad läßt sich beispielsweise für eine Optimierung der Elektrodengeometrie in Hinblick auf eine höhere Lebensdauer nutzen. Der Nachteil ist allerdings, daß mit zunehmendem Cs Anteil die Lichtausbeute abnimmt. Im Einzelfall wird man für den konkreten Wert des Cs Anteils also einen geeigneten Kompromiß eingehen.

Vorteilhaft wird die Lampe mit einem Reflektor zu einer Baueinheit zusammengefügt, wie in der DE-PS 28 40 031 beschrieben. Dabei ist die Lampe näherungsweise axial im Reflektor montiert. Der Reflektor ist z.B. dichroitisch beschichtet.

Als Material für den Lampenkolben eignet sich Quarzglas oder auch ein transparentes Keramikmaterial, beispielsweise Al₂O₃. Für die Lampe eignet sich insbesondere ein zweiseitig verschlossenes Entladungsgefäß.

Innerhalb des Entladungsgefäßes stehen sich zwei Elektroden gegenüber. Die Elektroden sind jeweils mit einer Stromzuführung verbunden, die gasdicht nach außen geführt sind.

Typische Werte für die spezifische Bogenleistung liegen im Bereich zwischen ca. 100 W und 200 W oder mehr pro mm Bogenlänge, insbesondere im Bereich zwischen ca. 150 W und 200 W pro mm Bogenlänge. Dabei werden mittlere Leuchtdichten von typisch mehr als 45 kcd/cm² erzielt.

Die Erfindung wird im folgenden anhand zweier Füllungsbeispiele näher erläutert. Es zeigt die
- Figur: eine schematische geschnittene Darstellung der Lampe mit Reflektor.

In der Figur ist der Längsschnitt einer mit einem Reflektor fest verbundenen Metallhalogenid-Entladungslampe 1 mit einer Leistung von 270 W schematisch dargestellt. Das Entladungsgefäß 2 aus Quarzglas besitzt eine im wesentlichen kugelförmige Gestalt und weist an zwei diametral gegenüberliegenden Stellen je einen Hals auf, in den stiftförmige Wolfram-Elektroden 3 mittels Dichtungsfolien 4 aus Molybdän eingeschmolzen sind. Die dem Entladungsraum abgewandten Enden der Dichtungsfolien 4 sind mit Stromzuführungen 5 verschweißt, die ihrerseits mit elektrischen Anschlüssen 6, 7 des Reflektor-Sockelsystems verbunden sind. Das Reflektor-Sockelsystems besteht - außer aus den elektrischen Anschlüssen 6, 7- im wesentlichen aus dem Reflektor 8 und einem zweiteiligen Keramiksockel 9, 10. Für eine detailliertere Erläuterung des Reflektor-Sockelsystem sei auf die DE-PS 28 40 031 verwiesen.

Das innere Volumen des eine ionisierbare Füllung umschließenden Entladungsgefäßes 2 beträgt ca. 0,33 cm³. Die axial einander gegenüberstehenden Elektroden 3 haben einen Abstand von 1,6 mm.

In einem ersten Beispiel besteht die Füllung neben 12 mg Hg und 45 kPa Ar als Grundgas aus den in der folgenden Tabelle 1 aufgeführten weiteren Füllungsbestandteilen in den dort angegebenen Mengen. Die daraus errechneten volumenbezogenen molaren Mengen einiger Füllungskomponenten sind in der nachfolgenden Tabelle 2 aufgelistet. Die spezifische Bogenleistung und die Brennspannung betragen ca. 167 W pro mm Bogenlänge bzw. ca. 35 V. Tabelle 3 zeigt die mit dieser Füllung erzielten lichttechnischen Werte der Lampe.

**Tabelle 1:**

| Mengen der Komponenten des ersten Füllungsbeispiels der Lampe. | |
|---|---|
| **Nb** | 0,04 mg |
| **Dy** | 0,08 mg |
| **Hg** | 12 mg |
| **HgBr**_{**2**} | 0,7 mg |
| **HgI**_{**2**} | 0,68 mg |
| **Ar** | 45 kPa |

**Tabelle 2:**

| Volumenbezogene molare Mengen einiger Füllungskomponenten aus Tabelle 1. | |
|---|---|
| **Nb** | 1,30 µmol/cm³ |
| **Dy** | 1,49 µmol/cm³ |
| **I** | 4,51 µmol/cm³ |
| **Br** | 6,47 µmol/cm³ |

**Tabelle 3:**

| Mit der Füllung aus Tabelle 1 erzielte lichttechnische Werte. | |
|---|---|
| **Lichtstrom** | 17 klm |
| **Lichtausbeute** | 63 lm/W |
| **mittlere Leuchtdichte** | 50 kcd/cm² |
| **Farbtemperatur** | 5000 K |
| **R**_{**a**} | 60 |
| **Lebensdauer** | > 500 h |

In einem zweiten Beispiel besteht die Füllung neben 12 mg Hg und 45 kPa Ar als Grundgas aus den in der folgenden Tabelle 4 aufgeführten weiteren Füllungsbestandteilen in den dort angegebenen Mengen. Die daraus errechneten volumenbezogenen molaren Mengen einiger Füllungskomponenten sind in der nachfolgenden Tabelle 5 aufgelistet. Die spezifische Bogenleistung und die Brennspannung betragen ca. 167 W pro mm Bogenlänge bzw. ca. 35 V. Tabelle 6 zeigt die mit dieser Füllung erzielten lichttechnischen Werte der Lampe.

**Tabelle 4:**

| Menge der Komponenten des zweiten Füllungsbeispiels der Lampe. | |
|---|---|
| **Nb** | 0,04 mg |
| **Dy** | 0,08 mg |
| **CsI** | 0,17 mg |
| **Hg** | 12 mg |
| **HgBr**_{**2**} | 0,7 mg |
| **HgI**_{**2**} | 0,53 mg |
| **Ar** | 45 kPa |

**Tabelle 5:**

| Volumenbezogene molare Mengen einiger Füllungskomponenten aus Tabelle 4 | |
|---|---|
| **Nb** | 1,30 µmol/cm³ |
| **Dy** | 1,49 µmol/cm³ |
| **Cs** | 1,98 µmol/cm³ |
| **I** | 5,51 µmol/cm³ |
| **Br** | 6,47 µmol/cm³ |

**Tabelle 6:**

| Mit der Füllung aus Tabelle 4 erzielte lichttechnische Werte. | |
|---|---|
| **Lichtstrom** | 16 klm |
| **Lichtausbeute** | 60 lm/W |
| **mittlere Leuchtdichte** | 50 kcd/cm² |
| **Farbtemperatur** | 5000 K |
| **R**_{**a**} | 60 |
| **Lebensdauer** | > 500 h |

## Patentansprüche

1. Metallhalogenid-Entladungslampe (1) für Projektionszwecke mit einem lichtdurchlässigen Entladungsgefäß (2) in dem sich zwei Elektroden (3) gegenüberstehen, die mit nach außen geführten Stromzuführungen (5) verbunden sind, wobei das Entladungsgefäß (2) eine ionisierbare Füllung enthält, bestehend aus Quecksilber, mindestens einem Edelgas, mindestens einem Halogen, einem Seltenerdmetall (SE) oder optional zwei Seltenerdmetallen sowie einem weiteren Metall zur Bildung von Metallhalogeniden, dadurch gekennzeichnet, daß die Füllung als weiteres Metall Niob (Nb) enthält.

2. Metallhalogenid-Entladungslampe nach Anspruch 1, dadurch gekennzeichnet, daß die Füllmenge des Nb im Bereich zwischen 0,3 µmol und 3 µmol pro cm³ des Gefäßvolumens liegt.

3. Metallhalogenid-Entladungslampe nach Anspruch 2, dadurch gekennzeichnet, daß die Füllmenge des Nb vorzugsweise im Bereich zwischen 1,0 µmol und 1,5 µmol pro cm³ des Gefäßvolumens liegt.

4. Metallhalogenid-Entladungslampe nach Anspruch 1, dadurch gekennzeichnet, daß die Füllung als Seltenerdmetall Dysprosium (Dy) enthält, wobei die Füllmenge des Dy im Bereich zwischen 0,3 µmol und 3 µmol pro cm³ des Gefäßvolumens liegt.

5. Metallhalogenid-Entladungslampe nach Anspruch 4, dadurch gekennzeichnet, daß das Dysprosium ganz oder teilweise durch Holmium ersetzt ist.

6. Metallhalogenid-Entladungslampe nach Anspruch 1, dadurch gekennzeichnet, daß das Entladungsgefäß als Halogene für die Halogenidverbindungen Jod (I) und Brom (Br) in einem Molverhältnis Jod zu Brom im Bereich zwischen 0,2 und 2 enthält.

7. Metallhalogenid-Entladungslampe (1) für Projektionszwecke mit einem lichtdurchlässigen Entladungsgefäß (2) in dem sich zwei Elektroden (3) gegenüberstehen, die mit nach außen geführten Stromzuführungen (5) verbunden sind, wobei das Entladungsgefäß (2) eine ionisierbare Füllung enthält, bestehend aus Quecksilber (Hg), mindestens einem Edelgas, mindestens einem Halogen, Cäsium (Cs) und einem Seltenerdmetall (SE) oder optional zwei Seltenerdmetallen sowie einem weiteren Metall zur Bildung von Metallhalogeniden, dadurch gekennzeichnet, daß die Füllung als weiteres Metall Niob (Nb) enthält.

8. Metallhalogenid-Entladungslampe nach Anspruch 7, dadurch gekennzeichnet, daß die Füllmenge des Nb im Bereich zwischen 0,3 µmol und 3 µmol pro cm³ des Gefäßvolumens liegt.

9. Metallhalogenid-Entladungslampe nach Anspruch 7, dadurch gekennzeichnet, daß die Füllmenge des Cs pro cm³ des Gefäßvolumens in folgendem Bereich liegt: 0 µmol < Cs ≤ 3 µmol.

10. Metallhalogenid-Entladungslampe nach Anspruch 9, dadurch gekennzeichnet, daß die Füllmenge des Cs pro cm³ des Gefäßvolumens vorzugsweise in folgendem Bereich liegt: 0,5 µmol ≤ Cs ≤ 2,5 µmol.

11. Metallhalogenid-Entladungslampe nach Anspruch 7, dadurch gekennzeichnet, daß die Füllung als Seltenerdmetall Dysprosium (Dy) enthält, wobei die Füllmenge des Dy im Bereich zwischen 0,3 µmol und 3 µmol pro cm³ des Gefäßvolumens liegt.

12. Metallhalogenid-Entladungslampe nach Anspruch 11, dadurch gekennzeichnet, daß das Dysprosium ganz oder teilweise durch Holmium ersetzt ist.

## Claims

1. Metal halide discharge lamp (1) for projection purposes, having a light-transmitting discharge vessel (2) in which two electrodes (3) are positioned opposite one another, which electrodes are connected to supply conductors (5) which are guided to the outside, the discharge vessel (2) containing an ionizable fill, comprising mercury, at least one inert gas, at least one halogen, a rare-earth metal (SE), or optionally two rare-earth metals, and a further metal for forming metal halides, characterized in that the fill contains niobium (Nb) as the further metal.

2. Metal halide discharge lamp according to Claim 1, characterized in that the amount of Nb lies in the range between 0.3 µmol and 3 µmol per cm³ of the vessel volume.

3. Metal halide discharge lamp according to Claim 2, characterized in that the amount of Nb preferably lies in the range between 1.0 µmol and 1.5 µmol per cm³ of the vessel volume.

4. Metal halide discharge lamp according to Claim 1, characterized in that the fill contains dysprosium (Dy) as rare-earth metal, the amount of Dy lying in range between 0.3 µmol and 3 µmol per cm³ of the vessel volume.

5. Metal halide discharge lamp according to Claim 4, characterized in that some or all of the dysprosium is replaced by holmium.

6. Metal halide discharge lamp according to Claim 1, characterized in that the discharge vessel contains, as halogens for the halogen compounds, iodine (I) and bromine (Br), in an iodine to bromine molar ratio in the range between 0.2 and 2.

7. Metal halide discharge lamp (1) for projection purposes, having a light-transmitting discharge vessel (2) in which two electrodes (3) are positioned opposite one another, which electrodes are connected to supply conductors (5) which are guided to the outside, the discharge vessel (2) containing an ionizable fill, comprising mercury (Hg), at least one inert gas, at least one halogen, caesium (Cs) and a rare-earth metal (SE), or optionally two rare-earth metals, and a further metal for forming metal halides, characterized in that the fill contains niobium (Nb) as the further metal.

8. Metal halide discharge lamp according to Claim 7, characterized in that the amount of Nb lies in the range between 0.3 µmol and 3 µmol per cm³ of the vessel volume.

9. Metal halide discharge lamp according to Claim 7, characterized in that the amount of Cs per cm³ of the vessel volume lies within the following range: 0 µmol < Cs ≤ 3 µmol.

10. Metal halide discharge lamp according to Claim 9, characterized in that the amount of Cs per cm³ of the vessel volume preferably lies within the following range: 0.5 µmol ≤ Cs ≤ 2.5 µmol.

11. Metal halide discharge lamp according to Claim 7, characterized in that the fill contains dysprosium (Dy) as rare-earth metal, the amount of Dy lying in range between 0.3 µmol and 3 µmol per cm³ of the vessel volume.

12. Metal halide discharge lamp according to Claim 11, characterized in that some or all of the dysprosium is replaced by holmium.

## Revendications

1. Lampe (1) à décharge aux halogénures métalliques utilisée à des fins de projection, comprenant une enceinte (2) de décharge transparente à la lumière et dans laquelle se font face deux électrodes (3) qui sont reliées à des entrées (5) de courant menant à l'extérieur, l'enceinte (2) de décharge contenant une atmosphère ionisable constituée de mercure, d'au moins un gaz rare, d'au moins un halogène, d'un métal de terres rares (SE) ou éventuellement de deux métaux de terres rares ainsi que d'un autre métal pour la formation d'halogénures métalliques, caractérisée en ce que l'atmosphère comporte comme autre métal du niobium (Nb).

2. Lampe à décharge aux halogénures métalliques suivant la revendication 1, caractérisée en ce que la quantité du niobium est comprise entre 0,3 µmole et 3 µmole par cm³ du volume de l'enceinte.

3. Lampe à décharge aux halogénures métalliques suivant la revendication 2, caractérisée en ce que la quantité du niobium est comprise de préférence entre 1,0 µmole et 1,5 µmole par cm³ du volume de l'enceinte.

4. Lampe à décharge aux halogénures métalliques suivant la revendication 1, caractérisée en ce que l'enceinte contient comme métal de terre rare du dysprosium (Dy), la quantité du dysprosium étant comprise entre 0,3 µmole et 3 µmole par cm³ du volume de l'enceinte.

5. Lampe à décharge aux halogénures métalliques suivant la revendication 4, caractérisée en ce que le dysprosium est remplacé en tout ou partie par de l'holmium.

6. Lampe à décharge aux halogénures métalliques suivant la revendication 1, caractérisée en ce que l'enceinte de décharge contient comme halogène pour les composés halogénures, de l'iode (I) et du brome (Br) en un rapport molaire de l'iode au brome compris entre 0,2 et 2.

7. Lampe (1) de décharge aux halogénures métalliques utilisée à des fins de projection, comportant une enceinte (2) de décharge transparente à la lumière dans laquelle se font face deux électrodes (3) qui sont reliées à des entrées (5) de courant allant à l'extérieur, l'enceinte (2) de décharge contenant une atmosphère ionisable constituée de mercure (Hg), d'au moins un gaz rare, d'au moins un halogène, de césium (Cs) et d'un métal de terres rares (SE) ou facultativement de deux métaux de terres rares, ainsi que d'un autre métal pour la formation d'halogénures métalliques, caractérisée en ce que l'atmosphère contient comme autre métal du niobium (Nb).

8. Lampe à décharge aux halogénures métalliques suivant la revendication 7, caractérisée en ce que la quantité du niobium est comprise entre 0,3 µmole et 3 µmole par cm³ du volume de l'enceinte.

9. Lampe à décharge aux halogénures métalliques suivant la revendication 7, caractérisée en ce que la quantité du Cs par cm³ du volume de l'enceinte est comprise dans l'intervalle suivant : 0 µmole < Cs ≤ 3 µmole.

10. Lampe à décharge aux halogénures métalliques suivant la revendication 9, caractérisée en ce que la quantité du Cs par cm³ du volume de l'enceinte est de préférence comprise dans l'intervalle suivant: 0,5 µmole ≤ Cs ≤ 2,5 µmole.

11. Lampe à décharge aux halogénures métalliques suivant la revendication 7, caractérisée en ce que l'atmosphère contient comme métal de terres rares du dysprosium (Dy), la quantité du dysprosium étant comprise entre 0,3 µmole et 3 µmole par cm³ du volume de l'enceinte.

12. Lampe à décharge aux halogénures métalliques suivant la revendication 11, caractérisée en ce que le dysprosium est remplacé en tout ou partie par de l'holmium.
